# EUROPÄISCHE PATENTSCHRIFT

(11) **EP 1 201 807 B1**
(45) Veröffentlichungstag und Bekanntmachung des Hinweises auf die Patenterteilung: **07.03.2007**
(21) Anmeldenummer: 01117323.4
(22) Anmeldetag: 18.07.2001
(51) Int. Cl.: D04B 1/16

(54) **Textilware zur Herstellung von Sitzbezügen und Innenverkleidungen**
Fabric for making seat covers and interior linings
Article textile pour la réalisation des revêtements d'un siège et des revêtements internes

(30) Priorität: 25.10.2000 DE 20018190 U
(43) Veröffentlichungstag der Anmeldung: 02.05.2002
(73) Patentinhaber: Mattes & Ammann KG, 72469 Messstetten (Tieringen) (DE)
(72) Erfinder: Larsén, Christoph Sven, 72469 Messstetten-Tieringen (DE)
(74) Vertreter: Fleck, Thomas

(56) Entgegenhaltungen:
- EP-A- 0 305 094
- EP-A- 0 518 582

## Beschreibung

Die Erfindung betrifft ein Verfahren nach dem Oberbegriff des Anspruches 1. Ein derartiges Verfahren ist aus der EP 0 305 094 A1 zum Herstellen einer zweischichtigen Strickware bekannt, die mit hohen Temperaturen im Bereich von 130-190°C arbeitet, wodurch chemische Strukturveränderungen des Polymermoleküls hervorgerufen werden.

Die EP-A2-0 238 950 beschreibt eine flächige Textilware als Warenbahn oder Formteil, das Polyamid-Polyester-Mischfilamentgarne mit großer Bruchkraftdehnung und großer Restdehnung besitzt, und welches für manche Anwendungszwecke im Automobilbereich eingesetzt wird, wie beispielsweise Himmelschalen, Türverkleidungen, Hutablagen oder Armaturentafeln, die durch Verpressen hergestellt werden, wobei die eingepressten Formen voll erhalten bleiben, was ein Verkleben des Textilgutes auf den Formteilen ohne störende elastische Spannung möglich machen soll. In dieser vorbekannten Druckschrift werden jedoch Textilbezüge für Kraftfahrzeugsitze oder Möbelsitze nicht beschrieben, an die besondere Anforderungen gestellt werden. Insbesondere hängt ihre Ansehnlichkeit und Lebensdauer von der Benutzung ab, die durch ein mehr oder weniger starkes Scheuern gekennzeichnet ist. Bei sogenannten Scheuerversuchen nach DIN EN ISO 12947 wurden mit vorbekannten Textilbezügen Scheuerwerte zwischen 25000 und 40000 Touren (Martindale Gerät) erzielt. Nachteilig macht sich insofern eine unzureichende Belastbarkeit bzw. Scheuerfestigkeit bei Textilwaren zur Herstellung von Sitzbezügen und Innenverkleidungen bemerkbar.

Der Erfindung liegt deshalb die Aufgabe zugrunde, hier Abhilfe zu schaffen und eine Textilware vorzusehen, die auch erhöhten Anforderungen gerecht wird und deshalb eine längere Lebensdauer von Textilbezügen bei ausgezeichneter Ansehnlichkeit beibehält.

Erfindungsgemäß wird diese Aufgabe gelöst durch das Verfahren nach Anspruch 1.

Die erfindungsgemäße erhebliche Steigerung der Scheuertourenzahl, die zu einer deutlich verbesserten Textilware führt, ist überraschenderweise auf die bei 60° bis 65°C geschrumpfte Textilware zurückzuführen, die ihre Länge beim Heisswaschprozeß verringert, da das Garn zusammenspringt und eben schrumpft, jedoch noch "lebendig" bleibt. Man kann davon ausgehen, daß hierdurch kleinere, engere Maschen an der Endware entstehen, welche der Scheuerung weit besser widerstehen, als die bisherigen größeren Maschen aus Normalgarn.

Das erfindungsgemäß eingesetzte Polyestergarn ist vom Typ PET oder PBT und kann auch in Kombination mit einem oder mehreren Normalgarnen eingesetzt werden. Scheuertourenzahlen von 50000 bis 65000 Touren und mehr nach der erwähnten DIN-Vorschrift können so erreicht werden.

Während die vorbekannte Lehre gemäß EP 0 238 950 eine flächige Textilware für das Verpressen auf Formteilen einsetzt, bei denen bestimmte Dehnungswerte von besonderer Bedeutung sind, sind derartige Dehnungen bei der erfindungsgemäß eingesetzten, bei 60° bis 65°C im Waschprozeß geschrumpften Textilware von untergeordneter Bedeutung. Die erfindungsgemäße Scheuertourenverbesserung ist auf die kleineren, engeren Maschen zurückzuführen, da hier eine geringere Angriffsfläche beim Scheuern vorhanden ist, was eine deutliche Qualitätserhöhung mit sich bringt.

Bei der erfindungsgemäß auf einer Rundstrickmaschine hergestellten Textilware, sollte der Anteil des Polyestergarns der überwiegende Teil der Textilware sein, also das Grundgestrick bilden. Bezüglich des Gewichtes, der Breite, den Maschenreihen und Maschenstäbchen sind beim erfindungsgemäßen Textilbezug für den Fachmann noch folgende Angaben interessant:

| **Gewicht** | **Breite** | **Maschenreihen** | **Maschenstäbchen** |
|---|---|---|---|
| 233 gr/qm | 160 | 170 | 100 oder 140 |
| 315 gr/qm | 146 | 180 | 110 |
| 366 gr/qm | 120 | 180 | 130 |

Für den Fachmann dürfte es einleuchten, daß aus der erfindungsgemäß hergestellten Textilware ein Bezug oder dgl. für die unterschiedlichsten Anwendungszwecke gefertigt werden kann. Auch kann abschließend die erfindungsgemäße Textilware noch bei etwa 150°C endfixiert werden, wodurch die Schrumpfung weiter erhöht und die Ware planiert wird.

Nach dem erfindungsgemäßen Verfahren arbeitet die Rundstrickmaschine mit einer Maschenanzahl von 140 Maschenstäbchen/160 mm bei 170 Maschenreihen/10 cm.

## Patentansprüche

1. Verfahren zum Herstellen einer geschrumpften Textilware aus einem Polyestergarn oder auch in Kombination mit einem oder mehreren Normalgarnen auf einer Rundstrickmaschine, für Sitzbezüge und Innenverkleidungen von Kraftfahrzeugen, Flugzeugen, Booten, Bahn- und Schienenfahrzeugen, Stühlen, Möbeln, auch Schonbezügen, mit einem Flächengewicht von 190 bis 370 g/m², **dadurch gekennzeichnet, dass** die Textilware bei 60° bis 65°C im Waschprozeß geschrumpft wird und anschließend eine Scheuertourenzahl > 50000 Touren nach DIN EN ISO 12947 aufweist.

2. Verfahren nach Anspruch 1,**dadurch gekennzeichnet, dass** die Rundstrickmaschine mit einer Maschenanzahl von 140 Maschenstäbchen/160 mm bei 170 Maschenreihen/10 cm arbeitet.

3. Verfahren nach Anspruch 1 und 2, **dadurch gekennzeichnet, dass** die Textilware bei etwa 150°C endfixiert wird.

## Claims

1. Method for making a shrunk fabric from a polyester yarn or also in combination with one or more standard yarns on a circular knitting machine, for seat coverings and internal linings of motor vehicles, aircraft, boats, rail and tracked vehicles, chairs, furniture, also dust covers, with a weight per unit area of 190 to 370 g/m², **characterized in that** the fabric is shrunk during the washing process at 60 to 65°C and subsequently has a scouring speed of > 50,000 revolutions according to DIN EN ISO 12947.

2. Method according to claim 1, **characterized in that** the circular knitting machine operates at a mesh of 140 stitch wales/160 mm for 170 stitch courses/10 cm.

3. Method according to claim 1 and 2, **characterized in that** the fabric undergoes final setting at approximately 150°C.

## Revendications

1. Procédé de fabrication d'un textile rétréci sur un métier circulaire, pour housses de siège et revêtements intérieurs de véhicules, avions, bateaux, véhicules, trains et véhicules sur rails, chaises, meubles, aussi housses de protection, [composé d'un fil polyester ou aussi en combinaison avec un ou plusieurs fils normaux] dont la masse au mètre carré est de 190 à 370 g/m²,
**se caractérisant par le fait que** le textile sera rétréci au cours d'un processus de lavage à une température entre 60° et 65 °C et ensuite soumis à l'appareil d'abrasion à > 50.000 tours selon la norme DIN EN ISO 12947.

2. Procédé selon la revendication 1, **se caractérisant par le fait que** le métier circulaire travaille avec un nombre de mailles de 140 colonnes de mailles/160 mm sur 170 rangées de mailles/10 cm.

3. Procédé selon les revendications 1 et 2, **se caractérisant par le fait que** le textile sera thermofixé à 150 °C env.
